# EUROPÄISCHE PATENTSCHRIFT

(11) **EP 1 173 628 B1**
(45) Veröffentlichungstag und Bekanntmachung des Hinweises auf die Patenterteilung: **25.09.2002**
(21) Anmeldenummer: 00905008.9
(22) Anmeldetag: 02.02.2000
(51) Int. Cl.: C22C 38/52

(54) **EISEN-NICKEL-LEGIERUNG**
IRON-NICKEL ALLOY
ALLIAGE FER-NICKEL

(30) Priorität: 03.05.1999 DE 19920144
(43) Veröffentlichungstag der Anmeldung: 23.01.2002
(73) Patentinhaber: Krupp VDM GmbH, 58791 Werdohl (DE)
(72) Erfinder: GEHRMANN, Bodo, D-58840 Plettenberg (DE)
(86) Internationale Anmeldenummer: EP0000840
(87) Internationale Veröffentlichungsnummer: WO00066802

(56) Entgegenhaltungen:
- EP-A- 0 567 989
- EP-A- 0 713 923
- US-A- 5 811 918
- PATENT ABSTRACTS OF JAPAN vol. 1995, no. 03, 28. April 1995 (1995-04-28) -& JP 06 336655 A (NKK CORP), 6. Dezember 1994 (1994-12-06) in der Anmeldung erwähnt
- CHEMICAL ABSTRACTS, vol. 120, no. 12, 21. März 1994 (1994-03-21) Columbus, Ohio, US; abstract no. 140352, LEE, J. H. ET AL: "Effects of manganese, chromium and cobalt on the thermal expansion behaviors of iron-nickel Invar alloys" XP002137903 & TAEHAN KUMSOK HAKHOECHI (1993), 31(7), 867-872,

## Beschreibung

Die Erfindung betrifft eine ausdehnungsarme Eisen-Nickel-Legierung.

Es ist bekannt, daß Eisenbasislegierungen mit 36 % Nickel einen niedrigen Ausdehnungskoeffizienten im Temperaturbereich von 20 und 100°C haben. Deshalb finden diese Legierungen schon seit einigen Jahrzehnten dort Anwendung, wo auch bei Temperaturänderungen konstante Längen gefordert sind, wie z.B. bei Präzisionsinstrumenten, Uhren, Bimetallen. Mit der Entwicklung der Farbfemsehgeräte und Computer-Monitore in Richtung höherer Auflösung, Farbtreue und Kontraststärke auch bei ungünstigen Lichtverhältnissen, und insbesondere im Hinblick der Entwicklung zu immer flacheren und größeren Bildschirmen, werden zunehmend Eisen-Nickel-Werkstoffe für Lochmasken eingesetzt. Technische Eisen-Nickel-Legierungen mit etwa 36 % Nickel haben im Temperaturbereich von 20 bis 100°C, wie sie in herkömmlichen Bildschirmröhren vorherrschen, im weichgeglühten Zustand einen thermischen Ausdehnungskoeffizienten von etwa 1,2 x 10⁻⁶/K oder sogar noch darüber, wie dies im Stahl-Eisen-Werkstoffblatt (SEW-385, Ausgabe 1991) bezeichnet ist.

Um den steigenden Anforderungen zu genügen, konnte gemäß der DE-A 4402684 eine Eisenbasislegierung mit mindestens 34 % Nickel mit einem niedrigeren thermischen Ausdehnungskoeffizienten im Temperaturbereich von 20 bis 100°C von unter 1,0 x 10⁻⁶/K entwickelt werden, indem der Mangangehalt niedriger als 0,1 % gehalten und das Eisen-Nickel-Verhältnis Fe/Ni zwischen 1,75 und 1,83 gewählt wurde. Typische Werte des thermischen Ausdehnungskoeffizienten im Temperaturbereich von 20 bis 100°C liegen etwa zwischen 0,6 und 0,9 x 10⁻⁶/K.

Die DE-A 22 17 280 betrifft eine Lochblende in Farbbildröhren, deren Werkstoff eine Eisen-Nickel-Legierung mit einer im Temperaturbereich von 20 - 80° spezifischen thermischen Ausdehnung von 0 - 2, vorzugsweise von 0,6 bis 1,2 x 10⁻⁶/C folgender Zusammensetzung (in Gew.-%) ist: 30 - 45 % Ni, 0 - 2,5 % Mn, 0 - 2 % Si, 0 - 2 % C, 0 - 8 % Co, 0 - 11 % Cr, 0 - 3 % W, Rest Eisen. Eine bevorzugte Legierung soll folgende Zusammensetzung (in Gew.-%) aufweisen: 30 - 31 % Ni, 4 - 8, vorzugsweise 5 - 7 % Co, Rest Eisen.

Der DE-Firmenschrift der International Nickel aus 1973 sind auf Seite 18 u.a. kaltzähe 36 %tige Nickel-Eisen-Legierungen zu entnehmen, die mit geringen Anteilen an Restelementen (in Gew.-%) hergestellt wird: 0,1 % C, 0,3 % Si, 0,3 % Mn, 0,015 % S, 0,015 % P, 0,05 % Al, 0,02 % Cu, 0,1 % Co, 0,1 % Cr sowie 0,03 % Mg.

Ein weiterer Firmenprospekt der International Nickel aus 1973 offenbart auf Seite 12 Eisen-Nickel-Legierungen. Bei Austausch von 5 - 6 Gew.-% Ni durch Co soll bei einer normalerweise 36 Gew.-% Ni enthaltenden Eisen-Nickel-Legierung der Wärmeausdehnungskoeffizient bei Raumtemperatur erheblich reduziert werden, wobei allerdings der Bereich des nutzbaren niedrigen Ausdehnungskoeffizienten eingeengt wird.

Durch die JP-A 6-336655 ist eine Eisen-Nickel-Legierung bekannt geworden, die bei Ni-Gehalt zwischen 35 und 36 Gew.-% Co-Gehalte zwischen 0 und 0,7 Gew.-% aufweist.

Es ist weiterhin bekannt, daß Eisenbasislegierungen mit etwa 32 % Nickel und 5 % Cobalt einen noch niedrigeren thermischen Ausdehnungskoeffizienten im Temperaturbereich von 20 bis 100°C aufweisen. Daher werden diese Legierungen für höchste Anforderungen hinsichtlich thermischer Längenstabilität angewendet. Wegen der hohen Legierungskosten aufgrund des hohen Cobaltgehalts finden diese Legierungen allerdings keine weitreichende technische Anwendung.

Für Lochmasken bei sehr flachen Bildschirmen mit sehr großen Abmessungen wird eine Legierung gefordert, die einen thermischen Ausdehnungskoeffizienten im Temperaturbereich von 20 bis 100°C noch unterhalb von 1,0 x 10⁻⁶/K erzielt. Die Legierungskosten müssen aber deutlich niedriger sein, als die der Eisenbasislegierung mit etwa 32 % Nickel und 5 % Cobalt.

In der JP-A 06336655 ist eine Eisen-Nickel-(Kobalt)-Legierung für Schattenmasken beschrieben, die folgende Zusammensetzung aufweisen kann: ≤ 0,35% Mn, ≤ 0,020% Al, ≤ 0,09% Si, ≤ 0,06% Cr, ≤ 0,03% Ti, ≤ 0,06% Mo, ≤ 0,04% W, ≤ 0,03% Nb, ≤ 0,02% V, ≤ 0,03% Cu sowie ≤ 0,10% Ti+Cr+Al+Cu. Der Nickelgehalt soll zwischen 28% und 38% betragen, Rest Fe. In Abhängigkeit vom Nickelgehalt können zwischen 1 und 7% Kobalt hinzulegiert werden. Wie bereits angesprochen stellt Kobalt ein teures Legierungselement dar, das weitestgehend zu ersetzen ist.

Der EP-A 0567989 ist ein Schattenmaskenmaterial, ein Verfahren zur Herstellung desselben sowie eine Farbbildröhre mit einem solchen Material zu entnehmen. Zum Einsatz kommt eine Fe-Ni-Legierung mit (in Masse-%) 30 - 40% Ni, Rest Fe. Ein Anteil des Nickels kann bis zu 10% durch Kobalt ersetzt werden. An zulässigen Verunreinigungen werden in folgenden Gehalten angesehen: C ≤ 0,005%, S ≤ 0,005%, P ≤ 0,005%, O ≤ 0,005%, N ≤ 0,005%. Des weiteren können zwischen 0,001 - 3% einzeln oder kombiniert nachstehende Elemente zulegiert werden: Nb, Ti, Zr, Mo, V, W, Be, Si, Al, Ta. Zweck dieser Druckschrift ist es, die Texturen des Schattenmaskenmaterials zu optimieren.

US-A-5811918 beschreibt ein Schattenmaskenmaterial mit α 20° - 100°C≤0.9 x 10⁻⁶/°C, die Legierung enthält 35 - 37% NI, weniger als 0.1 von (jedem) Mn, Cr und Si, und Max 0.9 % Co.

Ziel des Erfindungsgegenstandes ist es, eine ausdehnungsarme Eisen-Nickel-Legierung bereitzustellen, die bei Einsatz preiswerter Legierungselemente dennoch optimale thermische Ausdehnungskoeffizienten im Temperaturbereich von 20 - 100°C erreicht und die für unterschiedliche Anwendungsfälle verwendbar sein soll.

Zugleich muß die Legierung, insbesondere bei der Verarbeitung der Legierung zu Schattenmasken für Farbfernsehgeräte, eine gute Warm- und Kaltverformbarkeit aufweisen.

Dieses Ziel wird erreicht durch eine ausdehnungsarme Eisen-Nickel-Legierung, die (in Masse-%) zur Einstellung eines thermischen Ausdehnungskoeffizienten < 0,6 x 10⁻⁶/K im Temperaturbereich von 20 bis 100°C neben max. 0,009 % C, max. 0,05 % Mn, max. 0,05 % Si und 0,01 bis 0,05% AI noch 0,7 bis 1,3 % Co, 35 bis 36% Ni, Rest Eisen und herstellungsbedingte Beimengungen enthält.

Niedrigere Kobaltgehalte als 0,5 % erzielen nicht den gewünschten Effekt. Die erfindungsgemäße Legierung zeichnet sich durch eine hervorragende Verarbeitbarkeit aus und verlangt bei der Produktion von Schattenmasken keine zusätzlichen Verfahrensschritte. Sie zeigt darüberhinaus eine den Bedürfnissen entsprechende Langzeitstabilität ihrer thermischen Eigenschaften.

Die erfindungsgemäße Legierung erzielt sehr geringe thermische Ausdehnungskoeffizienten im Temperaturbereich von 20 bis 100°C von unterhalb 0,6 x 10⁻⁶/K.

Bevorzugte Verwendungsformen des Erfindungsgegenstandes sind den zugehörigen Unteransprüchen zu entnehmen.

Gemäß der allgemeinen Auffassung ist ein höherer Mangangehalt von mindestens 0,2 % unabdinglich für eine gute Warmverformbarkeit. Es hat sich jedoch überraschenderweise gezeigt, daß die erfindungsgemäße Legierung auch bei sehr niedrigen Mangangehalten von kleiner 0,05 % sowohl sehr gut warm- als auch kaltverformbar ist.

Die erfindungsgemäße Legierung kann eingesetzt werden sowohl für
- Schattenmasken und Rahmenteile von Bildschirmen als auch für
- passive Komponenten von Thermo-Bimetallen,
- Komponenten zur Herstellung, Lagerung und Transport von verflüssigten Gasen
- Komponenten in der Lasertechnologie

## Patentansprüche

1. Ausdehnungsarme Eisen-Nickel-Legierung, die (in Masse-%) zur Einstellung eines thermischen Ausdehnungskoeffizienten < 0,6 x 10⁻⁶/K im Temperaturbereich von 20 bis 100°C neben max. 0,009 % C, max. 0,05 % Mn, max. 0,05 % Si und 0,01 bis 0,05% Al noch 0,7 bis 1,3 % Co, 35 bis 36% Ni, Rest Eisen und herstellungsbedingte Beimengungen enthält.

2. Verwendung der ausdehnungsarmen Eisen-Nickel-Legierung nach Anspruch 1 für Schattenmasken und Rahmenteile von Bildschirmen.

3. Verwendung der ausdehnungsarmen Eisen-Nickel-Legierung nach Anspruch 1 für passive Komponenten von Thermo-Bimetallen.

4. Verwendung der ausdehnungsarmen Eisen-Nickel-Legierung nach Anspruch 1 für Komponenten zur Herstellung, Lagerung und Transport von verflüssigten Gasen.

5. Verwendung der ausdehnungsarmen Eisen-Nickel-Legierung nach Anspruch 1 für Komponenten in der Laser-Technologie.

## Claims

1. Low expansive iron nickel alloy, which contains (in % by mass) besides max. 0.009 % C, max. 0.05 % Mn, max. 0.05 % Si and 0.01 to 0.05 % Al, also 0.7 to 1.3 % Co, 35 to 36 % Ni, rest iron and admixtures due to manufacturing, for the adjustment of a thermal coefficient of expansion of < 0.6 x 10⁻⁶/K in the temperature range between 20 and 100°C.

2. Use of the low expansive iron nickel alloy according to claim 1 for shadow masks and frame parts of monitors.

3. Use of the low expansive iron nickel alloy according to claim 1 for passive components of thermostatic bimetals.

4. Use of the low expansive iron nickel alloy according to claim 1 for components for the production, storage and transport of liquefied gases.

5. Use of the low expansive iron nickel alloy according to claim 1 for components in laser technology.

## Revendications

1. Alliage fer-nickel faiblement expansif, qui comprend (en % en poids) à part de max. 0,009% de C, max. 0,05% de Mn, max. 0,05% de Si et 0,01 à 0,05% de Al, encore 0,7 à 1,3% de Co, 35 à 36% de Ni, le reste étant du fer et des additions résultant de l'élaboration, pour obtenir un coefficient de dilatation thermique de < 0,6 x 10⁻⁶/K dans l'écart de températures compris entre 20 et 100°C.

2. Utilisation de l'alliage fer-nickel faiblement expansif selon la revendication 1 pour des masques d'ombre et des éléments de cadre des écrans.

3. Utilisation de l'alliage fer-nickel faiblement expansif selon la revendication 1 pour des composants passifs de bilames thermiques.

4. Utilisation de l'alliage fer-nickel faiblement expansif selon la revendication 1 pour des composants pour la fabrication, le stockage et le transport des gaz liquéfiés.

5. Utilisation de l'alliage fer-nickel faiblement expansif selon la revendication 1 pour des composants dans la technologie de laser.
